# EUROPÄISCHE PATENTSCHRIFT

(11) **EP 0 200 862 B1**
(45) Veröffentlichungstag und Bekanntmachung des Hinweises auf die Patenterteilung: **01.06.1988**
(21) Anmeldenummer: 86102555.9
(22) Anmeldetag: 27.02.1986
(51) Int. Cl.: C22C 19/05, C22C 30/00, C01B 17/80, C01B 17/88

(54) **Verwendung einer gegen hochkonzentrierte Schwefelsäure und Oleum beständigen Eisen-Chrom-Nickel-Legierung**
Use of an iron-chromium-nickel alloy resistant to highly concentrated sulfonic acid and to oleum
Application d'un alliage fer-chrome-nickel résistant à l'acide sulfurique hautement concentré et à l'oléum

(30) Priorität: 09.03.1985 DE 3508532
(43) Veröffentlichungstag der Anmeldung: 12.11.1986
(73) Patentinhaber: BAYER AG, 51368 Leverkusen (DE)
(72) Erfinder: Diekmann, Helmut, Dipl.-Ing., D-5068 Odenthal (DE); Pütz, Günter, D-5090 Leverkusen 1 (DE); Grabowski, Klaus-Peter, D-5632 Wermelskirchen 2 (DE); Eichenhofer, Kurt Wilhelm, Dr., D-5090 Leverkusen (DE)

(56) Entgegenhaltungen:
- EP-A- 0 130 967
- EP-A- 0 181 313
- DE-A- 2 154 126
- US-A- 3 649 187
- US-A- 3 844 774
- US-A- 3 947 266
- US-A- 4 329 173
- CHEMICAL ABSTRACTS, Band 79, Nr. 8, 27. August 1973, Seiten 142-143, Nr. 44791u, Columbus, Ohio, US; L.A. POLUBOYARTSEVA et al.: "Corrosion resistance of 1Kh18N10T chromium-nickel-titanium steel in fuming sulfuric acid"
- CHEMICAL ABSTRACTS, Band 100, Nr. 26, 25. Juni 1984, Seite 256, Nr. 214150f, Columbus, Ohio, US; E.M. SAVITSKII et al.: "Oxidation-resistant materials for sulfuric acid-cycle reactors for hydrogen production"
- Perry's Chemical Engineers Handbook, 6. Auflage, 1984, Seiten 23-44
- Preisliste der Carpenter Technology Corporation, 14.Januar,1985

## Beschreibung

Die vorliegende Erfindung betrifft die Verwendung einer molybdänfreien, chromhaltigen Legierung, bestehend aus
21 bis 35 Gew.-% Chrom,
30 bis 70 Gew.-% Eisen,
2 bis 40 Gew.-% Nickel,
0 bis 20 Gew.-% Mangan
sowie üblichen Begleitelementen wie Kohlenstoff, Silizium, Phosphor, Schwefel, Stickstoff, Aluminium, Kupfer, Vanadium, Titan, Tantal und Niob als Werkstoff für Gegenstände, die gegen Schwefelsäure einer Konzentration oberhalb 96% beständig sind.

Die Herstellung von Schwefelsäure geschieht im allgemeinen über die Stufe des Schwefeldioxids, aus welchem dann durch Oxidation Schwefeltrioxid gebildet wird, das dann in konzentrierter Schwefelsäure absorbiert wird, wo es mit Wasser unter Bildung weiterer Schwefelsäure reagiert.

Wesentliche Operationen bei der Herstellung von Schwefelsäure sind Trocknen, Absorbieren und Kühlen. Bei diesen Operationen liegen die Schwefelsäurekonzentrationen im allgemeinen oberhalb 96%.

Konzentrierte Schwefelsäure und Oleum sind insbesondere im höheren Temperaturbereich ein äusserst aggressives Medium. Es ist daher äusserst wünschenswert, dass alle die Bauteile einer Schwefelsäureherstellungsanlage, wie zum Beispiel Kontakttürme, Wärmeaustauscher, Rohre, Ventile, Pumpen, Verteiler und dergleichen, die mit der Schwefelsäure in Berührung kommen, aus korrosionsbeständigen Materialien bestehen. Als solche Materialien sind derzeit Gusseisen, Ziegel, Kunststoffe sowie korrosionsbeständige Legierungen in Gebrauch.

Die verwendeten metallischen Bauteile unterliegen einer beträchtlich schnellen Korrosion. Wenn nicht besondere Vorkehrungen getroffen werden oder wenn sie nicht hoch legiert werden, dann besitzen sie eine beschränkte Lebensdauer.

Die hochlegierten Materialien und die Gusseisen machen bei der Verarbeitung Schwierigkeiten, wodurch sich Beschränkungen hinsichtlich der Form derAntage ergeben und wodurch mehr Flansche, Fittings und Kosten erforderlich sind und sich mehr Stellen möglicher Leckbildungen ergeben.

Eine Möglichkeit zur Verringerung der Korrosion ist die Anwendung des anodischen Schutzes. Durch die elektrochemische Bildung eines Oxidfilms kann die Korrosion beträchtlich verringert werden. Somit können rostfreie Stähle auch bei Säuretemperaturen oberhalb 120°C eingesetzt werden.

Die Nachteile des anodischen Schutzes sind darin zu sehen, dass dieser nur bei Apparaturen mit einfacher Geometrik anwendbar ist. An speziellen Teilen wie Düsen, Rohrbögen, Flanschen usw. kann daher durch anodischen Schutz die Korrosion nicht vermieden werden. Weiterhin ist im betrieblichen Massstab ein grosser Kontrollaufwand für die Einhaltung der Anodenpotentiale nötig. Im Falle eines Betriebsstillstandes muss die Passivität teilweise wieder neu aufgebaut werden.

Dem Einsatz von Tantal zur Herstellung korrosionsresistenter Werkstoffe (Chem. Ind. XXXV/6, 1983, D.F. Lupton: Sondermetalle im chemischen Apparatebau) steht dessen hoher Preis, gegeben durch die geringe Verfügbarkeit, entgegen.

In der DE-PS 2 154 126 wird die Verwendung einer Molybdän-haltigen austenitischen Nickellegierung als gegen heisse konzentrierte Schwefelsäure beständiger Werkstoff beschrieben. Aufgrund der schwierigen Verarbeitbarkeit ist der Einsatz jedoch eingegrenzt auf Teile wie Wellen, Lager, Pumpen, Ventile und dergleichen.

Aus der DE-OS 3 320 527 sind Silicium-haltige Stähle bekannt. Deren Nachteil ist jedoch in ihrer eingeschränkten Verwertbarkeit aufgrund der erschwerten Handhabbarkeit des Materials zu sehen.

Schliesslich werden in der europäischen Patentanmeldung 1 30967 4 Werkstoffe für den Einsatz in heisser hochkonzentrierter Schwefelsäure offenbart, von denen aber nur das Alloy 26-1 (Werkstoff Nr. 1.4131, Kurzname X1 CrMo 26 1) unter den geforderten Bedingungen eine gute Korrosionsbeständigkeit zeigt. Nachteilig an derem Werkstoff sind dessen schlechte Verarbeitbarkeit. Es erfordert unter anderem besonders hohe Anforderungen bezüglich der schweisstechnischen Verarbeitung.

Es ist also eine Aufgabe der vorliegenden Erfindung, ein kostengünstiges einfach handhabbares Material als Schwefelsäure-resistenten Werkstoff zur Verfügung zu stellen, welcher nicht die Nachteile der oben beschriebenen Legierungen aufweist.

Es wurde nun gefunden, dass chromhaltige Legierungen mit Chromgehalten von 21 bis 35 Gew.-%, die 30 bis 70 Gew.-% Eisen und gegebenenfalls Nickel bis zu 40 Gew.-% enthalten diese Anforderungen in hervorragender Weise erfüllen.

Der Gegenstand der vorliegenden Erfindung ist somit die Verwendung einer chromhaitigen Legierung, bestehend aus
21 bis 35 Gew.-% Chrom,
30 bis 70 Gew.-% Eisen,
2 bis 40 Gew.-% Nickel,
0 bis 20 Gew.-% Mangan
sowie üblichen Begleitelementen wie Kohlenstoff, Silizium, Phosphor, Schwefel, Stickstoff, Aluminium, Kupfer, Vanadium, Titan, Tantal und Niob als Werkstoff für Gegenstände, die gegen Schwefelsäure einer Konzentration oberhalb 96% beständig sind.

Eine besondere gute Korrosionsbeständigkeit wird mit Legierungen erreicht, deren Chromgehalt 23 bis 32 Gew.-% beträgt.

Als Schwefelsäure-resistente Legierungen werden nach dem Stand der Technik solche empfohlen, die Molybdängehalte im Bereich von mindestens 2 Gew.-% aufweisen. Die erfindungsgemässen Legierungen hingegen sind Molybdän-frei. Diese sind gegenüber den bekannten molybdän-haltigen Legierungen jedoch noch wesentlich verbessert bezüglich ihrer Korrosionsbeständigkeit. Die erfindungsgemässen Legierungen sind ausserdem preisgünstiger als Mo-haltige. Mitverantwortlich für die gute Verarbeitbarkeit der erfindungsgemässen Legierungen ist ein Gehalt an Nickel.

Aus diesen Legierungen hergestellte Werkstoffe zeigen eine ausgesprochen gute Korrosionsbeständigkeit gegen hochkonzentrierte Schwefelsäuren. Gegenstand dieser Erfindung ist somit auch die erfindungsgemässe Verwendung, gemäss der der Werkstoff gegen Schwefelsäure bis zu Konzentrationen von 100, bevorzugt zwischen 98,0 und 99,5 Gew.-%, beständig ist.

Überraschenderweise zeigte sich aber auch, dass der Werkstoff gegen Schwefelsäure einer Konzentration von 100 bis 122,5 Gew.-% (Oleum) beständig ist. Auch im Oleum-Bereich ist aufgrund seines überlegenen Korrosionsverhaltens ein Einsatz aus wirtschaftlichen und sicherheitstechnischen Überlegungen empfehlenswert.

Von wesentlicher Bedeutung für den Einsatz als Schwefelsäure-resistenter Werkstoff ist neben seinem konzentrationsabhängigen Korrosionsverhalten das ungewöhnliche Temperaturverhalten der erfindungsgemässen Legierung. Daraus hergestellte Werkstoffe sind gegen Schwefelsäuren von Temperaturen bis 350° C, bevorzugt von 50 bis 250° C, besonders aber von 80 bis 190° C, beständig.

Im Sinne dieser Erfindung ist es nicht von Bedeutung, ob die Legierung in ferritischer, ferritisch-austenitischer oder austenitischer Gefügeform vorliegt.

Aufgrund der Summe der Eigenschaften ist die Verwendung der erfindungsgemässen anderen bekannten Materialien überlegen. Sie eignet sich somit hervorragend zur Herstellung von Apparaten zum Wärmeaustausch, von Rohrleitungen, Pumpen, Pumpenteilen, Armaturen, Flanschen, Filterkörben, von Nebelfiltern, Tropfenabscheidern, Apparaten zur Absorption S0₃-haltiger Gase bzw. Trocknung von Gasen, soweit Schwefelsäure als Trocknungsmittel verwendet wird, und für Behälter. Die Herstellung der Apparate erfolgt unter Zuhilfenahme bekannter Techniken unter Einsatz artgleicher oder artähnlicher Schweisszusatzwerkstoffe.

Im Rahmen der Energiegewinnung bei der Schwefelsäureproduktion werden insbesondere im Bereich der Zwischen- und Endabsorption Temperaturen oberhalb ca. 80° C angestrebt, wobei der Wärmeaustausch der Speisewasservorwärmung oder bei Temperaturen oberhalb 110° C der Erzeugung von Niederdruckdampf dient. Auch hierfür eignen sich die erfindungsgemässen Werkstoffe sehr gut. Eine weitere Ausführung der erfindungsgemässen Verwendung besteht somit darin, dass aus der Legierung hergestellte Apparate im Bereich der Zwischen- und Endabsorption von Schwefelsäure-produzierenden Anlagen bei Temperaturen von 80 bis 190° C und Schwefelsäurekonzentrationen von 98,0 bis 99,5 Gew.-% H₂SO₄ eingesetzt werden.

Im folgenden wird die Erfindung beispielhaft erläutert, ohne dass darin eine Einschränkung zu sehen ist.

### Beispiel 1:

Mit Hilfe der Methode der rotierenden Scheibe mit durchgehender Achse bei 2000 U/min wurden verschiedene Werkstoffe bei unterschiedlichen Temperaturen und Begasungsarten auf ihr Korrosionsverhalten in HSO, 99,03% untersucht (Heitz, E., Loss, C., Zum Mechanismus der Erosionskorrosion in schnell strömenden Flüssigkeiten, Werkstoffe und Korrosion, 24. Jahrgang, Heft 1 /73).

Die Versuchsdauer betrug 7 Tage.

Die Abtragungsraten wurden durch gravimetrische Differenzwägung und Umrechnung auf mm/a bestimmt.

Die untersuchten Werkstoffe sind der Tab. 1 zu entnehmen, die Ergebnisse des Beispiels 1 sind in der Tab. 2 aufgeführt.

### Beispiel 2:

In einer Doppelkontaktanlage auf Schwefelbrenner-Basis mit einer Kapazität von 500 tato S0₃ wurden im Säurekreislauf des Zwischenabsorbers vor Eintritt in den Säurekühler verschiedene Legierungen bei Temperaturen von 125-135° C und einer Schwefelsäurekonzentration von 98,5-99,5% eingesetzt.

Die Strömungsgeschwindigkeit betrug ca. 1 m/ sec, die Versuchsdauer lag bei 42-60 d. Die umgewälzte Säuremenge lag bei ca. 250 rn3/h.

Die Ambessung der rechteckigen Proben betrug 50x15x3 mm.

Die Einzelproben (Schweissverbindung) waren untereinander durch Abstandshalter aus Teflon getrennt und gegen die Rohrwand isoliert.

Die Korrosionsbeständigkeit in mm/a wurde durch gravimetrische Wägung und Umrechnung ermittelt.

Die Ergebnisse sind in der folgenden Tabelle 3 festgehalten.

### Beispiel 3:

In einer Doppelkontaktanlage auf Schwefelbrenner-Basis mit einer Kapazität von 500 tato S0₃ wurde ein Rohrstück von 80 cm Länge (44,5x1,6 mm Abmessung) aus dem Werkstoff 1,4335 im Bypass des Säurekreislaufs eines als Heissabsorber betriebenen Zwischenabsorbers eingesetzt und 56 Tage bei 25-135° C und einer Schwefelsäurekonzentration von 98,5-99,5% betrieben. Die Strömungsgeschwindigkeit wurde auf ca. 1 m/sec eingestellt.

Die produktberührten Innenoberflächen einschliesslich der Schweissnähte zeigten keinen nennenswerten Angriff.

### Beispiel 4:

Nach der in Beispiel 1 beschriebenen Methode der rotierenden Scheibe wurden verschiedene Werkstoffe in Oleum untersucht. Die Versuchsergebnisse sind in Tabelle 4 aufgeführt.

### Beispiel 5:

Die folgenden Werkstoffe wurden 7 Tage in 99%iger H₂SO₄ bei verschiedenen Temperaturen gelagert. Dabei ergaben sich folgende Abtragsraten, gemessen in mm/a.

### Beispiel 6:

Der folgend Werkstoff wurde 7 Tage in 99%iger H₂S0₄ bei verschiedenen Temperaturen gelagert. Dabei ergaben sich folgende Abtragsraten, gemessen in mm/a.

## Patentansprüche

1. Verwendung einer molybdänfreien chromhaltigen Legierung, bestehend aus
21 bis 35 Gew.-% Chrom,
30 bis 70 Gew.-% Eisen,
2 bis 40 Gew.-% Nickel,
0 bis 20 Gew.-% Mangan
sowie üblichen Begleitelementen wie Kohlenstoff, Silizium, Phosphor, Schwefel, Stickstoff, Aluminium, Kupfer, Vanadium, Titan, Tantal und Niob als Werkstoff für Gegenstände, die gegen Schwefelsäure einer Konzentration oberhalb 96% beständig sind.

2. Verwendung der Legierung gemäss Anspruch 1, dadurch gekennzeichnet, dass der Chromgehalt
23 bis 32 Gew.-% beträgt.

3. Verwendung der Legierung gemäss einem der Ansprüche 1 oder 2, dadurch gekennzeichnet, dass der Werkstoff gegen Schwefelsäure bis zu Konzentrationen von 100, bevorzugt zwischen 98,0 und 99,5 Gew.-%, beständig ist.

4. Verwendung der Legierung gemäss einem der Ansprüche 1 bis 3, dadurch gekennzeichnet, dass der Werkstoff gegen Schwefelsäure einer Konzentration von 100 bis 122,5 Gew.-% (Oleum) beständig ist.

5. Verwendung der Legierung gemäss einem der Ansprüche 1 bis 4, dadurch gekennzeichnet, dass daraus hergestellte Werkstoffe gegen Schwefelsäuren von Temperaturen bis 350° C, bevorzugt von 50 bis 250° C, besonders aber von 80 bis 190° C beständig sind.

6. Verwendung der Legierung gemäss einem der Ansprüche 1 bis 5, dadurch gekennzeichnet, dass sie zur Herstellung von Apparaten zum Wärmeaustausch, von Rohrleitungen, Pumpen, Pumpenteilen, Armaturen, Flanschen, Filterkörben, von Nebelfiltern, Tropfenabscheidern, Apparaten zur Absorption S0₃-haltiger Gase bzw. Trocknung von Gasen, soweit Schwefelsäure als Trocknungsmittel verwendet wird, und für Behälter eingesetzt wird.

7. Verwendung der Legierung gemäss einem der Ansprüche 1 bis 6, dadurch gekennzeichnet, dass daraus hergestellte Apparate im Bereich der Zwischen- und Endabsorption von Schwefelsäure-produzierenden Anlagen bei Temperaturen von 80 bis 190°C und Schwefelsäurekonzentrationen von 98,0 bis 99,5 Gew.-% HS04 eingesetzt werden.

## Claims

1. The use of a molybdenum-free chromium- containing alloy consisting of
21 to 35% by weight chromium,
30 to 70% by weight iron,
2 to 40% by weight nickel,
0 to 20% by weight manganese,
and typical accompanying elements, such as carbon, silicon, phosphorus, sulfur, nitrogen, aluminium, copper, vanadium, titanium, tantalum and niobium, as a material for articles which are resistant to sulfuric acid having a concentration of more than 96%.

2. The use of the alloy claimed in claim 1, characterized in that the chromium content is 23 to 32% by weight.

3. The use of the alloy claimed in claim 1 or 2, characterized in that the material is resistant to sulfuric acid up to concentrations of 100% by weight and preferably from 98.0 to 99.5% by weight.

4. The use of the alloy claimed in any of claims 1 to 3, characterized in that the material is resistant to sulfuric acid having a concentration of 100 to 122.5% by weight (oleum).

5. The use of the alloy claimed in any of claims 1 to 4, characterized in that materials produced therefrom are resistant to sulfuric acids having temperatures of up to 350° C, preferably from 50 to 250° C and more preferably from 80 to 190° C.

6. The use of the alloy claimed in any of claims 1 to 5, characterized in that it is used for the production of heat exchangers, pipes, pumps, pump components, fittings, flanges, filter baskets, smoke filters, drop separators, apparatus for the absorption of S0₃-containing gases or for the drying of gases where sulfuric acid is used as the drying agent and for the production of containers.

7. The use of the alloy claimed in any of claims 1 to 6, characterized in that apparatus produced therefrom are used in the intermediate absorption stage and final absorption stage of plants producing sulfuric acid at temperatures of 80 to 190°C and with sulfuric acid concentrations of 98.0 to 99.5% by weight H₂SO₄.

## Revendications

1. Utilisation d'un alliage contenant du chrome et exempt de molybdène, consistant en
21 à 35% en poids de chrome,
_ 30 à 70% en poids de fer,
2 à 40% en poids de nickel,
9 à 20% en poids de manganèse,
de même qu'en les éléments d'accompagnement usuels comme le carbone, le silicium, le phosphore, le soufre, l'azote, l'aluminium, le cuivre, le vanadium, le titane, le tantale et le niobium, comme matériau pour objets qui sont stables envers l'acide sulfurique à une concentration supérieure à 96%.

2. Utilisation de l'alliage selon la revendication 1, caractérisée en ce que la teneur en chrome est de 23 à 32% en poids.

3. Utilisation de l'alliage selon l'une des revendications 1 ou 2, caractérisée en ce que le matériau est résistant à l'acide sulfurique jusqu'à des concentrations de 100, de préférence entre 98,0 et 99,5% en poids.

4. Utilisation de l'alliage selon l'une des revendications 1 à 3, caractérisée en ce que le matériau est résistant à l'acide sulfurique à une concentration de 100 à 122,5% en poids (oléum).

5. Utilisation de l'alliage selon l'une des revendications 1 à 4, caractérisée en ce que les matériaux fabriqués à partir de celui-ci sont résistants aux acides sulfuriques aux températures allant jusqu'à 350° C, de préférence de 50 à 250° C et particulièrement de 80 à 190° C.

6. Utilisation de l'alliage selon l'une des revendications 1 à 5, caractérisée en ce qu'on utilise celui-ci pour la fabrication d'appareils d'échange de chaleur, de conduites tubulaires, de pompes, d'é)éments de pompes, d'armatures, de brides, de paniers de filtration, de filtres à brouillard, de séparateurs de gouttes, d'appareils d'absorbtion des gaz contenant du S0₃ ou de séchage des gaz, pour autant que l'on utilise de l'acide sulfurique comme agent exsiccateur, et pour des récipients.

7. Utilisation de l'alliage selon l'une des revendications 1 à 6, caractérisée en ce que les appareils fabriqués à partir de celui-ci sont utilisés dans le domaine de l'absorption intermédiaire et finale des installations de production d'acide sulfurique à des températures de 80 à 190° C et à des concentrations d'acide sulfurique de 98,0 à 99,5% en poids de HZSO₄.
